# EUROPÄISCHE PATENTSCHRIFT

(11) **EP 1 458 494 B1**
(45) Veröffentlichungstag und Bekanntmachung des Hinweises auf die Patenterteilung: **09.07.2008**
(21) Anmeldenummer: 02804897.3
(22) Anmeldetag: 13.12.2002
(51) Int. Cl.: B05D 1/02, B05D 1/34, B05B 7/08, B60R 13/08, C23C 4/00

(54) **VERFAHREN ZUM AUFSPRÜHEN VON KUNSTSTOFFSCHICHTEN**
METHOD FOR THE SPRAY APPLICATION OF PLASTIC LAYERS
PROCEDE D'APPLICATION DE COUCHES PLASTIQUES PAR PULVERISATION

(30) Priorität: 14.12.2001 DE 10161600
(43) Veröffentlichungstag der Anmeldung: 22.09.2004
(73) Patentinhaber: Stankiewicz GmbH, 29205 Celle (DE)
(72) Erfinder: GROSSMANN, Maik, 29352 Adelheidsdorf (DE); FRESER-WOLZENBURG, Thomas, 30827 Garbsen (DE); PRAHST, Georg-Wilhelm, 31867 Lauenau (DE); KLIWER, Carsten, 38110 Braunschweig (DE)
(74) Vertreter: Melzer, Wolfgang
(86) Internationale Anmeldenummer: PCT/EP2002/014240
(87) Internationale Veröffentlichungsnummer: WO 2003/052157

(56) Entgegenhaltungen:
- DE-A- 2 800 914
- GB-A- 1 519 884
- US-A- 3 033 472
- US-A- 5 186 388
- US-A- 5 964 418

## Beschreibung

Die Erfindung betrifft ein Verfahren zum Aufbringen einer füllstoffhaltigen Kunststoffschicht auf eine Oberfläche, insbesondere eine geformte Oberfläche.

Die Erfindung betrifft insbesondere ein Verfahren zum Aufbringen einer Schwerschicht auf eine, geformte Oberfläche, zur Herstellung einer schallisolierenden Mehrschichtwandverkleidung, wie sie beispielsweise bei Fahrzeuginnenverkleidungen eingesetzt werden.

Schalldämmende Mehrwandschichtverkleidungen, die konturfolgend dem Fahrzeuginnenraum angepasst sind, sind bereits seit längerem bekannt. DE-OS 20 06 741 beschreibt beispielsweise ein mehrschichtiges, schalldämmendes Bauteil, das aus einem verformten Teppich und einer entsprechend verformten Schwerschicht besteht, die durch ein übliches Verfahren, beispielsweise Verkleben, miteinander verbunden sind, und das auf einer Schicht aus dynamisch weichem Werkstoff an der Karosserie des Fahrzeuges schwimmend gelagert ist. Ferner ist beschrieben, dass die Teppichfläche nur örtlich beschichtet sein muss, vorzugsweise im Bereich der Spritzwand, der Radkästen und im Abstellbereich der Füße vor den Vordersitzen. Diese Auskleidung weist jedoch noch immer ein verhältnismäßig hohes Gewicht auf.

DE-PS 11 86 648 beschreibt ein schallschluckendes und schwingungsdämpfendes Material für Verkleidungsbleche von Maschinen, das aus einer Schicht eines weichelastischen, schallschluckenden Schaumstoffes und einer mit der Schicht verbundenen schwingungsdämpfenden Schicht aus Kunstharz besteht. Diese Schicht kann dabei zur Bildung einer Schwerschicht mit einem mineralischen Füllstoff versetzt sein. Zur Herstellung des schallschluckenden Materials wird das schwingungsdämpfende Material in Form einer Mischung aus Bindemittel und Füllstoff unmittelbar auf die elastische Schaumstoffschicht oder eine Zwischenschicht aus Stoff aufgesprüht oder auf andere Weise aufgetragen.

DE 28 00 914 beschreibt schalldämmende Mehrschichtwandverkleidungen für die Wände von Fahrzeugen oder Maschinen, die aus einer der zu verkleidenden Wand zugeordneten Schwerschicht besteht, die durch mehr als 40 Gew.-% Füllstoffe enthaltende Bindemittel gebildet und auf einer weichelastischen Zwischenschicht angeordnet ist. Zur Herstellung dieser Mehrschichtwandverkleidungen sind verschiedene herkömmliche Verfahren beschrieben, denen gemeinsam ist, dass man aus einer Mischung aus weichgemachtem Bindemittel, Füllstoff und gegebenenfalls weiteren Zuschlagstoffen mit Hilfe eines Extruders oder Kalanders eine schwere Dämmschicht herstellt. Diese wird entweder direkt in der gewünschten Form zum Erstarren gebracht oder man lässt sie erst aushärten und bringt sie anschließend durch ein geeignetes Verfahren wie Tiefziehen oder Vakuumverformung in die gewünschte Form.

Aus der US 5,964,418 ist ein Verfahren sowie eine Vorrichtung zum kombinierten Auftrag eines flüssigen Kunstharzes und eines Metallpuders bekannt. Durch eine Düse der Sprühvorrichtung wird ein Freistrahl eines flüssigen Kunstharzes erzeugt. In diesen Freistrahl wird mittels eines Paars von diametral angeordneten Auslässen ein Füllstoff in Form eines Metallpuders zudosiert. Dabei wird die Zudosierung zu dem Paar Auslässen so vorgenommen, dass sich eine gleichmäßige Durchmischung des Strahls ergibt.

Nachteilig an den herkömmlichen Spritzgießverfahren ist, dass die Schwerschichten ein relativ hohes Gewicht haben und dass die zur Herstellung dieser Schichten verwendeten Vorrichtungen schnell verschleißen und insbesondere die Mischköpfe häufig ausgetauscht werden müssen.

Ausgehend von diesem Stand der Technik liegt der Erfindung die Aufgabe zugrunde, ein verbessertes Verfahren bereitzustellen mit dem man eine feststoffhaltige Kunststoffschicht in gewünschter Weise auf eine insbesonders geformte Oberfläche aufbringen kann.

Diese Aufgabe wird durch ein Verfahren mit den Merkmalen nach Anspruch 1 gelöst. Vorteilhafte Ausgestaltungen und Weiterbildungen der Erfindung sind Gegenstand der Unteransprüche 2 bis 7.

Der Erfindung liegt die Erkenntnis zugrunde, dass sich eine wesentliche Gewichtseinsparung ergibt, wenn die Schwerschicht so ausgebildet wird, dass sie entsprechend den örtlichen konstruktiven und akustischen Gegebenheiten die jeweils erforderliche Dicke und/oder Dichte aufweist. Dadurch kann beispielsweise an den Stellen im Fahrzeug, wo nur eine geringe Schalldämmung erforderlich ist, die Schwerschicht mit einer geringeren Dicke und/oder Dichte ausgebildet werden. Andererseits können Bereiche mit hoher Schallübertragung verstärkt isoliert und gedämmt werden. Insgesamt ermöglicht die Erfindung somit eine bessere Schallisolierung, da jeder Bereich der Verkleidung entsprechend den akustischen Vorgaben individuell bestmöglich ausgestaltet werden kann, die z. B. ausgehend von Messungen bestimmt werden.

Die Erfindung stellt nun ein verbessertes Verfahren bereit, mit dem sich solcher Schichten mit insbesondere örtlich unterschiedlicher Dichte und/oder Dicke auf einfache Weise herstellen lassen.

Die steuer- und veränderbare Ausbildung der Schwerschicht wird erfindungsgemäß dadurch erreicht, dass eine füllstoffhaltige Kunststoffschicht auf eine insbesonders geformte Oberfläche aufgesprüht wird, wobei man zunächst aus einem Bindemittel oder Bindemittelgemisch einen Freistrahl zum Sprühauftrag erzeugt. Der Füllstoff wird erst anschließend in den Freistrahl des noch nicht aus polymerisierten Bindemittels bzw. Bindemittelgemisch zudosiert.

Die Zudosierung des Füllstoffs erfolgt über mehrere einzeln ansteuerbare Feststoffdüse(n) und kann dadurch zielgenau gesteuert und wunschgemäß reguliert werden. Die Zudosierung des Füllstoffs ist durch das erfindungsgemäße Verfahren auch während des Sprühvorgangs variabel einstellbar.

Der Füllstoff ist vorzugsweise ein rieselfähiger Feststoff hoher Dichte und sollte in einer Menge von 10 bis 90 Gew.-%, vorzugsweise 50 bis 80 Gew.-%, bezogen auf die Endmischung zudosiert werden.

Als Bindemittel können in dem erfindungsgemäßen Verfahren alle zur Herstellung von Masse-Feder-Systemen geeigneten herkömmlichen Bindemittel in den üblichen Mischungsverhältnissen eingesetzt werden. Vorzugsweise sollten Komponenten verwendet werden, welche die aktuellen Anforderungen der Recyclingfähigkeit erfüllen und am Ende des Produktlebenszyklus möglichst problemlos wiederverwertet werden können. Erfindungsgemäß bevorzugte Bindemittel sind Bindemittel auf Polyurethan-Basis, insbesondere solche die auf Basis eines Polyol-Isocyanat-Gemisches herstellbar sind. Es können jedoch auch andere geeignete Bindemittel verwendet werden.

Die örtliche Dichte und Dicke der aufgesprühten Schicht lassen sich durch Regulierung bzw. Steuerung der Füllstoffzufuhr erfindungsgemäß auch während des Verfahrens variabel steuern.

Es wurde gefunden, dass sich durch das erfindungsgemäße Verfahren die Erosion also der Verschleiß der Vorrichtung, insbesondere des Mischkopfs wesentlich verringert. Dadurch verringert sich auch der Drift in der Mischgüte, was sich wesentlich auf die Sicherstellung einer gleichbleibenden Produktqualität auswirkt.

Eine Vorrichtung zum Sprühauftragen einer feststoffhaltigen Kunststoffschicht auf eine Oberfläche gemäß dem erfindungsgemäßen Verfahren mit einem Mischkopf, der eine erste Einrichtung zum Erzeugen eines Freistrahls des Bindemittelgemisches und mehrere zweite Einrichtungen zum dosierten Zuleiten eines Füllstoffs aufweist, zeichnet sich dadurch aus, dass die zweiten Einrichtungen zum dosierten Zuleiten des Füllstoffs so angeordnet sind, dass der Füllstoff in den aus dem Mischkopf austretenden Freistrahl dem Bindemittelgemisch zudosiert wird.

Die Vorrichtung hat mehrere zweite Einrichtungen zum dosierten Zuleiten des Füllstoffs, die bezüglich der ersten Einrichtung rotationssymetrisch angeordnet sind. Vorzugsweise hat die Vorrichtung drei zweite Einrichtungen, die in einem Winkelabstand von etwa 120° um die erste Einrichtung angeordnet sind.

Die zweiten Einrichtungen bestehen vorzugsweise aus einzeln unabhängig oder gekoppelt ansteuerbaren Feststoffdüsen. Gemäß einer bevorzugten Ausführungsform bestehen sie ferner aus einem besonders verschleißfesten Material, beispielsweise Keramikmaterial.

Die Erfindung wird nachstehend anhand der in den Zeichnungen dargestellten Ausführungsbeispiele erläutert. Es zeigen:
Fig. 1 eine schematische Darstellung zur Erläuterung einer Vorrichtung zum erfindungsgemäßen Aufbringen einer Kunststoffschicht auf eine insbesondere geformte Oberfläche;
Fig. 2 eine schematische Darstellung zur Erläuterung der Füllstoffzufuhr am Beispiel einer Ausführungsform mit drei symmetrisch angeordneten Füllstoffdüsen;
Fig. 3 eine schematische Darstellung zur Erläuterung der Füllstoffverteilung auf der zu besprühenden Oberfläche bei einer Anordnung der Feststoffdüsen wie in Figur 2 gezeigt.

Bei dem erfindungsgemäßen Verfahren werden füllstoffhaltige Kunststoffschichten auf eine insbesonders geformte Oberfläche aufgesprüht. Das Verfahren eignet sich insbesondere zur Herstellung von Schwerschichten für schalldämmende bzw. - dämpfende Komponenten, die nach dem bekannten Masse-Feder-System wirken. Durch das erfindungsgemäße Verfahren werden Schwerschichten durch Sprühauftrag direkt auf der Schaum- oder Federschicht oder gegebenenfalls einer weiteren Zwischenschicht ausgebildet.

Die Schaum- oder Federschicht besteht bei üblichen Masse-Feder-Systemen aus einem offen- oder geschlossen zelligen Schaumstoff, aus einem imprägnierten Faserstoff aus organischen, natürlichen oder synthetischen Fasern, oder auch aus anorganischen, natürlichen oder synthetischen Fasern. Durch das Sprühverfahren kann die füllstoffhaltige Kunststoffschicht auf beliebig geformte Oberflächen aufgetragen werden.

Das erfindungsgemäße Verfahren wird nun ausführlich anhand des Ausführungsbeispiels in Fig. 1 erläutert.

Bei dem erfindungsgemäßen Verfahren wird zunächst mit Hilfe eines Mischkopfes mit Düsen aus einem Bindemittel bzw. einem Bindemittelgemisch ein Freistrahl erzeugt. Der Düsendurchmesser sollte 0,1-5mm, bevorzugt 0,5-3mm betragen.

Als Bindemittel können Thermoplaste, z.B. Polyvinylacetat, Polyvinylpropionat, Polyacrylsäureester, Polymetacrylsäureester, Polystyrol, Polyethylen als Homo- oder Copolymere oder Gemische davon, Zweikomponenten-Kunstharze, z.B. Polyurethan, Epoxidharz, Polyester und dergleichen, Bitumen, Pech, Wachs, Baum- oder Wurzelharze, natürliche und künstliche Gummi, Gummiregenerat oder Mischungen davon verwendet werden. Bevorzugte Bindemittel sind Zweikomponenten-Kunstharze, insbesondere Bindemittel auf Polyurethan-Basis.
Als günstig für insbesondere schalltechnische Anwendungen zeigen sich PolyolIsocyanat-Gemische mit einem Druckbereich von 20-250 bar, bevorzugt 60-150 bar, und einem Temperaturbereich des Polyols von 10-150°C, bevorzugt 20-100°C, und des Isocyanats von 10-100°C, bevorzugt 20-60°C. Das Mischungsverhältnis Polyol/Isocyanat beträgt 100/5 bis 100/90, bevorzugt 100/8 bis 100/80.

Nach Austritt des Freistrahls 3 aus dem Mischkopf 1 wird ein Füllstoff außerhalb des Mischkopfes 1 in das noch nicht auspolymerisierte Bindemittelgemisch etwa in einem Bereich eindosiert. Die Zufuhr des Füllstoffes erfolgt mit Hilfe eines üblichen Füllstoffförderers, der einen rieselfähigen Füllstoff im Dickstrom fördern kann.

Der Füllstoff ist vorzugsweise ein rieselfähiger Feststoff hoher Dichte. Die Dichte erfindungsgemäß geeigneter Füllstoffe liegt im Bereich über 2 g/cm³, vorzugsweise über 4,5 g/em^{3.} Die Menge des zudosierten Füllstoffs bzw. Feststoffs hängt insbesondere von dem verwendeten Bindemittel und der gewünschten Dichte der aufzubringenden Schicht ab. Das Mischungsverhältnis von Bindemittel zu Füllstoff lässt sich für den Fachmann auf einfache Weise z. B. mittels Versuchen ermitteln, wobei der Spritzabstand, d. i. der Abstand zwischen Mischkopf und der zu beschichtenden Oberfläche, bei 20-500mm, bevorzugt 100-250mm liegen sollte, um eine gleichmäßige Vermischung im Sprühstrahl 8 zu gewährleisten. Der Füllstoff sollte vorzugsweise in einer Menge Füllgrad von 10 bis 90 Gew.-%, vorzugsweise 50 bis 80 Gew.-%, bezogen auf die Endmischung zudosiert werden.

Der Füllstoff kann aus ein oder mehreren partikelförmigen Materialien bestehen, die mindestens eine, vorzugsweise mehrere der nachstehenden Eigenschaften aufweisen: ein spezifisches Gewicht von mehr als 2 g/cm³ haben, feingemahlen sind, ein Schüttgewicht von mehr als 600 g/l haben und eine Korngröße (Partikeldurchmesser) zwischen 10 und 500mm, vorzugsweise zwischen 50 und 250mm aufweisen. Die erfindungsgemäß verwendeten Füllstoffe sollten gut schüttbar sein. Bevorzugte Füllstoffe sind körnige, blättchenförmige oder pulverförmige Teilchen, beispielsweise aus Bariumsulfat (BaSO₄).

Die Zudosierung des Füllstoffs erfolgt über mehrere Feststoffdüsen 5 insbesondere bis zu 16, vorzugsweise 2 bis 6 Feststoffdüsen, die symmetrisch am Mischkopf 1 angeordnet sind. Besonders bevorzugt wird der Füllstoff über 3 Feststoffdüsen, die im Winkelabstand von etwa 120° angeordnet sind, zugeführt. Dadurch erreicht man eine optimale Vermischung und Verbindung von Bindemittel und Füllstoff im Sprühstrahl, so dass auch im fertigen Produkt eine gleichmäßigen Verteilung des Füllstoffs und damit eine gleichmäßige Dichteverteilung erreicht wird. Der Durchmesser der Feststoffdüsen 5 sollte 0,1-10mm, bevorzugt 1-5mm betragen.

Die Zudosierung des Füllstoffs ist durch das erfindungsgemäße Verfahren variabel steuerbar, insbesondere auch während des Sprühvorgangs. Der Füllstoffgehalt im Sprühstrahl 8 kann frei gewählt und je nach Erfordernis der zu beschichtenden Oberflächenbereiche fortlaufend neu eingestellt und verändert werden. Durch die Steuerung des Füllstoffgehalts im Sprühstrahl 8 kann die Dichte der aufgesprühten Schicht bestimmt werden.

Die Füllstoffzufuhr in den Sprühstrahl erfolgt zweckmäßig mittels Druckluft oder einem anderen Druckfluid, das vorzugsweise mit dem beteiligten Materialien nicht reagiert. Ferner macht man sich bei dem erfindungsgemäßen Verfahren den negativen Druckgradienten in Richtung zum bzw. in den Freistrahl 3 zunutze. Das Bindemittel, das in Form des Freistrahls 3 aus dem Mischkopf 1 austritt, reißt den zudosierten Füllstoff beim Austritt aus der Füllstoffdüse 5 in der Stromlinie mit, wodurch ein homogener Sprühstrahl 8 entsteht.

Weitere vorteilhafte Wirkungen, die durch das erfindungsgemäße Verfahren erzielt werden, sind, dass im Sprühstrahl 8 eine optimale Vermischung und Verbindung von Bindemittel und Füllstoff entsteht, was zu einer gleichmäßigen Füllstoffverteilung und damit Dichteverteilung im fertigen Produkt führt. Auf diese Weise können auch Produkte mit sehr hohen Dichten hergestellt werden.

Neben dem negativen Druckgradienten wird das erfindungsgemäße Verfahren durch das Zerwellen und Zerstäuben des Füllstoffs im Freistrahl 3 gefördert. Der Füllstoff wird beim Zudosieren in den Freistrahl 3 durch die inneren Turbulenzen der Flüssigkeit vom Strahl aufgenommen und darin gleichmäßig vermischt.

Ferner wird das Risiko des Oversprays und Strahlzerfalls dadurch verringert, dass man die Geschwindigkeit des Bindemittel-Freistrahls 3 aufgrund der Impulserhaltung und des hohen spezifischen Gewichts des Füllstoffs verringern kann. Dadurch lässt sich die Auftraggenauigkeit des Bindemittels bzw. des Bindemittelgemisches und des eingemischten Füllstoffs erhöhen.

Schließlich trägt das Verfahren dazu bei, dass die verwendete Sprühvorrichtung einer geringeren Abnutzung ausgesetzt ist, da der Abrieb verursachende partikelförmige Füllstoff weder in den Mischkopf 1 noch in damit verbundenen Rohre gelangt. Zum einen verlängert sich dadurch die Lebensdauer der Gerätschaften, was erhebliche Kosten einspart, und zum anderen wird die Produktqualität über einen längeren Zeitraum aufrechterhalten. Bei herkömmlichen Verfahren wurde dagegen nach einer gewissen Betriebzeit ein Drift der Mischgüte beobachtet, der vermutlich auf Erosion des Mischkopfs zurückzuführen ist.

Das Verfahren kann auch in einer dem Fachmann bekannten Weise abgewandelt oder ergänzt werden. So können dem Bindemittelgemisch beispielsweise neben den genannten Komponenten weitere Hilfs- oder Zusatzstoffe, die im Stand der Technik bekannt sind, zugesetzt werden.

Eine Vorrichtung zum Sprühauftragen einer feststoffhaltigen Kunststoffschicht auf eine mit Erhebungen und Vertiefungen geformte Oberfläche, die anhand von Fig. 1 beschrieben wird, besteht aus einem Mischkopf 1, der eine erste Einrichtung 2 zum Erzeugen eines Freistrahls 3 des Bindemittels bzw. des Bindemittelgemisches und zumindest eine zweite Einrichtung 4 zum dosierten Zuleiten eines Füllstoffs besitzt. Die erste Einrichtung 2 weist vorzugsweise eine Düse 5 zum Zuführen bzw. Ausstoßen des Bindemittelgemisches auf.

Die Zudosierung und Steuerung der Füllstoffzufuhr über eine Zuleitung 6 kann dabei auf an sich übliche Weise mittels Druckluft erfolgen, die über eine weitere Zuleitung 7 auferlegt wird und den zugegebenen Füllstoff in den Freistrahl 3 mitreißt. Weiter unterstützt wird die Zudosierung des Füllstoffs durch den oben beschriebenen negativen Druckgradienten.

Die zweite Einrichtung 4 zum dosierten Zuleiten des Füllstoffs 5 ist erfindungsgemäß so angeordnet, dass der Füllstoff in den aus dem Mischkopf 1 austretenden Freistrahl 3 dem Bindemittelgemisch zudosiert wird. Zur gleichmäßigen Füllstoffzufuhr besitzt die Vorrichtung vorzugsweise mindestens zwei, weiter bevorzugt drei zweite Einrichtungen 4 zum dosierten Zuleiten des Füllstoffs. Diese sollten bezüglich der ersten Einrichtung 2 rotationssymetrisch angeordnet sein.

Eine besonders bevorzugte Ausführungsform ist in Fig. 2 gezeigt, wobei drei zweite Einrichtungen 4 im Winkelabstand von etwa 120° um die erste Einrichtung 2 angeordnet sind. Mit dieser Anordnung lässt sich die bestmögliche Füllstoffverteilung im Sprühstrahl 8 erreichen. Die mit dieser bevorzugten Vorrichtung theoretisch erreichbare Füllstoffverteilung im Sprühkreis ist in Fig. 3 dargestellt.

Die zweiten Einrichtungen 4 sollten so angeordnet sein, dass die Füllstoffzufuhr möglichst direkt in nur kurzem Abstand nach dem Austritt des Freistrahls 3 aus der ersten Einrichtung 2 in den Freistrahl 3 erfolgt. Mit zunehmenden Abstand vergrößert sich die Streuung des Sprühstrahls 8. Dies führt zu einer schlechteren Vermischung und einer ungenaueren Auftragsgenauigkeit der im Sprühstrahl 8 gebildeten füllstoffhaltigen Kunststoffmischung.

Die zweiten Einrichtungen 4 weisen vorzugsweise einzeln unabhängig oder gekoppelt ansteuerbare Feststoffdüsen 5 auf. Die unabhängige Ansteuerbarkeit ist insbesondere bei Anwendungen vorteilhaft, bei denen der Sprühwinkel nicht senkrecht zur Auftragsoberfläche ist. Insbesondere bei stark geformten Oberflächen oder Oberflächen mit größeren Erhebungen und Vertiefungen trifft der Sprühstrahl 8 häufig in einem spitzen oder stumpfen Winkel auf die Oberfläche auf. Aufgrund des hohen Dichteunterschieds zwischen Bindemittel bzw. Bindemittelgemisch und Füllstoff käme es dabei leicht zu einer Teilentmischung des Sprühstrahls 8 und damit zu einer ungleichmäßigen Verteilung des Füllstoffs im Produkt. Mit dem erfindungsgemäßen Verfahren lassen sich die einzelnen Feststoffdüsen 5 einzeln ansteuern, so dass die Füllstoffzufuhr über die jeweiligen Düsen 5 unabhängig eingestellt und reguliert werden kann. Dadurch kann auch unter extremen Sprühwinkeln ein gleichmäßiger Auftrag sichergestellt werden.

Zur Verringerung der Erosion durch die Füllstoffteilchen können die Einrichtungen 4 ganz oder zumindest im Bereich der Füllstoffdüsen 5 aus einem beständigen Material, beispielsweise aus einem Keramikmaterial hergestellt sein.

Das Verfahren eignet sich zur Herstellung zahlreicher Kunststoffschichten, insbesondere solcher, die partiell unterschiedliche Dichten und/oder Dicken aufweisen. Besonders geeignet ist das Verfahren zur Herstellung von Zweikomponentenpolyurethan-Systemen mit einer oder mehreren Schichten, schalldämmender oder - dämpfender Komponenten mit einer oder mehreren Schichten und Schwerschichten für schallisolierende Masse-Feder-Systeme wie sie in der Automobilindustrie zur Schallisolierung verwendet werden.

Die erfindungsgemäß hergestellten Produkte weisen sich durch eine besonders gleichmäßige Füllstoffverteilung in den jeweiligen Bereichen, die von unterschiedlichen Dicken und/oder Dichten sein können, aus.

## Patentansprüche

1. Verfahren zum Aufbringen einer füllstoffhaltigen Kunststoffschicht auf eine Oberfläche, wobei
- eine Mischung, welche ein Bindemittel oder Bindemittelgemisch und einen Füllstoff enthält, auf die Oberfläche aufgesprüht wird,
- aus dem Bindemittel bzw. dem Bindemittelgemisch ein Freistrahl zum Sprühauftrag erzeugt wird und der Füllstoff über mehrere Feststoffdüsen in den Freistrahl des noch nicht auspolymerisierten Bindemittels bzw. Bindemittelgemisch zudosiert wird, und wobei
- die Zudosierung des Füllstoffs während des Verfahrens variabel einstellbar ist,
**dadurch gekennzeichnet, dass**
- die Oberfläche Erhebungen und Vertiefungen aufweist und
- die Feststoffdüsen jeweils einzeln unabhängig voneinander ansteuerbar sind,
wodurch die Füllstoffzufuhr über die jeweiligen Düsen unabhängig eingestellt und reguliert werden kann.

2. Verfahren nach Anspruch 1,
**dadurch gekennzeichnet,**
**dass** der zudosierte Füllstoff ein rieselfähiger Feststoff hoher Dichte ist.

3. Verfahren nach Anspruch 2,
**dadurch gekennzeichnet,**
**dass** die Dichte über 2 g/cm³, bevorzugt über 4,5 g/cm³ liegt.

4. Verfahren nach einem der vorstehenden Ansprüche,
**dadurch gekennzeichnet,**
**dass** der Füllstoff in einer Menge von 10 bis 90 Gew.-%, bezogen auf die Endmischung zudosiert wird.

5. Verfahren nach einem der vorstehenden Ansprüche,
**dadurch gekennzeichnet,**
**dass** der Füllstoff in einer Menge von 50 bis 80 Gew.-%, bezogen auf die Endmischung zudosiert wird.

6. Verfahren nach einem der vorstehenden Ansprüche,
**dadurch gekennzeichnet,**
**dass** das Bindemittel ein Bindemittel auf Polyurethan-Basis ist.

7. Verfahren nach einem der vorstehenden Ansprüche,
**dadurch gekennzeichnet,**
**dass** die Dichten und/oder Dicken der aufgesprühten Schicht während des Verfahrens variabel steuerbar sind.

## Claims

1. Process for the application onto a surface of a filler-containing plastic layer, wherein
- a mixture which contains a binder or binder mix and a filler is sprayed onto the surface,
- a free jet is produced from the binder or the binder mixt for spray application and the filler is added to the free jet of the still not fully polymerised binder or binder mix via a plurality of solid substance nozzles, and wherein
- the addition of the filler is variably adjustable during the process,
**characterised in that**,
- the surface has elevations and depressions and
- the solid substance nozzles are each individually controllable independently of one another, through which the filler supply via the respective nozzles can independently be stopped and regulated.

2. Process according to claim 1,
**characterised in that**,
the added filler is a flowable solid of a high density.

3. Process according to claim 2,
**characterised in that**,
the density is more than 2g/cm³, preferably more than 4.5 g/cm³.

4. Process according to any preceding claim,
**characterised in that**,
the filler is added in a quantity of 10 to 90 wt% referred to the final mixture.

5. Process according to any preceding claim,
**characterised in that**,
the filler is added in a quantity of 50 to 80 wt% referred to the final mixture.

6. Process according to any preceding claim,
**characterised in that**,
the binder is a binder on polyurethane basis.

7. Process according to any preceding claim,
**characterised in that**,
the densities and/or thicknesses of the sprayed-on layer are variably controllable during the process.

## Revendications

1. Procédé pour l'application sur une surface, d'une couche de matière plastique contenant des matières de charge, d'après lequel
- on pulvérise sur la surface un mélange qui renferme un liant ou un mélange de liants et une matière de charge,
- on engendre à partir du liant ou du mélange de liants, un jet libre pour l'application par pulvérisation, et on additionne de manière dosée la matière de charge dans le jet libre du liant ou du mélange de liants non encore polymérisé, par l'intermédiaire de plusieurs buses de matières solides, et d'après lequel
- l'addition dosée de la matière de charge peut être réglée de manière variable au cours du procédé,
**caractérisé en ce que**
- la surface présente des bosses en relief et des creux, et
- les buses de matières solides peuvent être commandées individuellement, indépendamment les unes des autres, en permettant ainsi de régler et de réguler l'amenée de matière de charge de manière indépendante par l'intermédiaire des bues respectives.

2. Procédé selon la revendication 1,
**caractérisé en ce que** la matière de charge additionnée de manière dosée est une matière solide de densité élevée, pouvant s'écouler librement.

3. Procédé selon la revendication 2,
**caractérisé en ce que** la densité se situe au-dessus de 2 g/cm³, de préférence au-dessus de 4,5 g/cm³.

4. Procédé selon l'une des revendications précédentes,
**caractérisé en ce que** la matière de charge est additionnée de manière dosée selon une quantité de 10 à 90 % en poids, rapportée au mélange final.

5. Procédé selon l'une des revendications précédentes,
**caractérisé en ce que** la matière de charge est additionnée de manière dosée selon une quantité de 50 à 80 % en poids, rapportée au mélange final.

6. Procédé selon l'une des revendications précédentes,
**caractérisé en ce que** le liant est un liant à base de polyuréthanne.

7. Procédé selon l'une des revendications précédentes,
**caractérisé en ce qu'**il est possible de commander les densités et/ou les épaisseurs de la couche appliquée par pulvérisation, de manière à les faire varier au cours du procédé.
